# EUROPÄISCHE PATENTANMELDUNG

(11) **EP 1 559 808 A1**
(43) Veröffentlichungstag der Anmeldung: **03.08.2005**
(21) Anmeldenummer: 05100596.5
(22) Anmeldetag: 28.01.2005
(51) Int. Cl.: C23C 4/06

(54) **Durch thermisches Spritzen aufgebrachte eisenhaltige Schicht einer Gleitfläche, insbesondere für Zylinderlaufflächen von Motorblöcken.**

(30) Priorität: 28.01.2004 DE 102004004457
(71) Anmelder: Ford Global Technologies, LLC, Dearborn, MI 48126 (US)
(72) Erfinder: Verpoort, Clemens, 40789 Monheim (DE); Broda, Maik, 52249 Eschweiler (DE); Branagan, Daniel J., Iona, ID 83427 (US)
(74) Vertreter: Dörfler, Thomas

(57) **Zusammenfassung**

Die Erfindung betrifft ein durch thermisches Spritzen aufgebrachte eisenhaltige Schicht einer Gleitfläche, insbesondere für Zylinderlaufflächen von Motorblöcken, wobei die eisenhaltige Schicht weitere metallische, metalloide und/oder nicht-metallische Elemente beinhaltet. Sie ist dadurch gekennzeichnet, daß die eisenhaltige Schicht eine amorphe Struktur mit feinverteilten, nano-kristallinen Metallboriden und / oder Metallkarbiden aufweist.

## Beschreibung

Die Erfindung betrifft eine durch thermisches Spritzen aufgebrachte eisenhaltige Schicht einer Gleitfläche, insbesondere für Zylinderlaufflächen von Motorblöcken nach dem Oberbegriff des Anspruches 1 und ein Verfahren zur Herstellung sowie eine Verwendung.

Aus der EP 0858519 ist eine gattungsbildende eisenhaltige Schicht bekannt. Dabei wird eine Eisen-Molybdän-Legierung durch thermisches Spritzen auf eine metallische Oberfläche aufgetragen. Eine Schicht weist einen sehr geringen Reibungskoeffizient auf. Jedoch kann mit dieser Schicht maximal eine Härte von 850 HV 0,05 erreicht werden, und die Schicht ist durch den hohen Molybdänanteil in der Herstellung sehr teuer.

Demgemäß ist es die Aufgabe der Erfindung, eine eisenhaltige Schicht so zu verbessern, daß eine Härte höher als 850 HV 0,05 erreicht werden kann bei möglichst guten Reibungseigenschaften und geringeren Herstellungskosten.

Gelöst wird diese Aufgabe mit den Merkmalen des Anspruches 1.

Indem die eisenhaltige Schicht eine amorphe Struktur mit feinverteilten, nano-kristallinen Metallboriden und / oder Metallkarbiden aufweist, ist die Gleitfläche hochbelastbar, da aufgrund der nano-kristallinen Ausscheidungen der Metallboride und Metallkarbide eine Schicht mit extrem hoher Härte entsteht. Weiterhin führen die Boride zu einem sehr geringen Reibungskoeffizient, so daß diese Schicht auch hervorragende Gleiteigenschaften aufweist. Bevorzugte Anwendung sind hochbelastete Zylinderlaufflächen von aufgeladenen Diesel- und Benzinmotoren. Aufgrund der hohen mechanischen Umklammerung der Schicht mit dem Grundmaterial eignet sich die Beschichtung insbesondere auch für Thermoschock beanspruchte Motoren. Thermoschock tritt auf, wenn beim Kaltstart bei niedrigen Umgebungstemperaturen Motoren schnell unter Last auf Höchstdrehzahl hochdrehen.

Bevorzugt weist die eisenhaltige Schicht folgende Zusammensetzung auf, wobei zumindest folgende Elemente mit dem angegebenen Gewichtsanteilen Bestandteil der Schicht sind:
Eisen mit 60 bis 97 Gew.-%,
Chrom 1 bis 20 Gew.-%,
Wolfram 0,5 bis 5 Gew.-%,
Molybdän 0,5 - 5 Gew.-%,
Mangan 0,2 - 20 Gew.-%,
Bor 0,2 - 5 Gew.%,
Kohlenstoff 0,2 - 5 Gew.-%, und
Silizium 0,2 - 5 Gew.-%.

Insbesondere der hohe Eisenanteil von größer 60 % in Verbindung mit den Metalloiden Bor, Kohlenstoff und Silizum bewirkt beim Auftragen die amorphe Struktur der eisenhaltigen Schicht, indem die flüssigen Schmelztropfen mit einer sehr hohen Abkühlgeschwindigkeit von etwa 10⁵-10⁶ Kelvin pro Sekunde erstarren. Bei dem nachfolgenden Auftreffen weiterer flüssiger Spritzpartikel werden aus dieser amorphen Matrix nano-kristalline Ausscheidungen gebildet, wodurch die hohe Härte entsteht.

Bevorzugt weist die Schicht eine Dicke von 100 µm bis 2 mm auf. Je nach Dicke ergibt sich eine andere Härte, wobei prinzipiell die Härte mit zunehmender Dicke der Schicht größer wird, da bei mehreren Spritzlagen, in denen Material aufgetragen wird, es zur vermehrten Ausscheidung der nano-kristallinen Karbide bzw. Boride kommt.

Bevorzugt weist die eisenhaltige Schicht eine Härte von 1000 bis 1250 HV 0,05 auf, jedoch kann die Härte durch entsprechende Prozeßparameter und Materialzusammensetzung ohne weiteres im Bereich zwischen 800 HV 0,05 und 1500 HV 0,05 eingestellt werden. Eine solche Härte ist bisher z. B. bei Hartmetallwerkzeugen auf Basis von Wolfram-Karbid / Kobalt bekannt, und kann jetzt auch für Gleitflächen großflächig angewendet werden. Aufgrund der hohen Härte ist die eisenhaltige Schicht extrem verschleißfest.

Bevorzugt weisen die Metallboride bzw. Metallkarbide eine Größe von 60 bis 130 nm aufweisen. Aufgrund der geringen Größe wird die Reibung reduziert und die Härte gesteigert.

## Patentansprüche

1. Durch thermisches Spritzen aufgebrachte eisenhaltige Schicht einer Gleitfläche, insbesondere für Zylinderlaufflächen von Motorblöcken, wobei die eisenhaltige Schicht weitere metallische, metalloide und/oder nichtmetallische Elemente beinhaltet,
**dadurch gekennzeichnet, daß**
die eisenhaltige Schicht eine amorphe Struktur mit feinverteilten, nano-kristallinen Metallboriden und / oder Metallkarbiden aufweist.

2. Eisenhaltige Schicht nach Anspruch 1,
**dadurch gekennzeichnet, daß**
zumindest folgende Elemente mit dem angegebenen Gewichtsanteilen Bestandteil der Schicht sind:
Eisen mit 60 bis 97 Gew.-%,
Chrom 1 bis 20 Gew.-%,
Wolfram 0,5 bis 5 Gew.-%,
Molybdän 0,5 - 5 Gew.-%,
Mangan 0,2 - 20 Gew.-%,
Bor 0,2 - 5 Gew.%,
Kohlenstoff 0,2 - 5 Gew.-%, und
Silizium 0,2 - 5 Gew.-%.

3. Eisenhaltige Schicht nach Anspruch 1 oder 2,
**dadurch gekennzeichnet, daß**
die Schicht eine Dicke von 100 µm bis 2 mm aufweist.

4. Eisenhaltige Schicht nach einem der vorherigen Ansprüche,
**dadurch gekennzeichnet, daß**
die eisenhaltige Schicht eine Härte von 1000 bis 1250 HV 0,05 aufweist.

5. Eisenhaltige Schicht nach einem der vorherigen Ansprüche,
**dadurch gekennzeichnet, daß**
die Metallboride bzw. Metallkarbide eine Größe von 60 bis 130 nm aufweisen.
